# EUROPÄISCHE PATENTSCHRIFT

(11) **EP 0 457 087 B1**
(45) Veröffentlichungstag und Bekanntmachung des Hinweises auf die Patenterteilung: **29.03.1995**
(21) Anmeldenummer: 91106889.8
(22) Anmeldetag: 27.04.1991
(51) Int. Cl.: G03C 1/81

(54) **Fotografisches Material mit NC-Schicht**
Photographic material with NC layer
Matériau photographique avec couche NC

(30) Priorität: 11.05.1990 DE 4015161
(43) Veröffentlichungstag der Anmeldung: 21.11.1991
(73) Patentinhaber: Agfa-Gevaert AG, 51373 Leverkusen (DE)
(72) Erfinder: Krafft, Werner, Dr., W-5090 Leverkusen (DE); Helling, Günter, Dr., W-5068 Odenthal (DE); Matschke, Günter, W-5653 Leichlingen (DE)

(56) Entgegenhaltungen:
- EP-A- 0 253 534
- EP-A- 0 358 073
- EP-A- 0 360 616
- DE-A- 1 904 527
- GB-A- 1 183 628

## Beschreibung

Die Erfindung betrifft ein fotografisches Material, insbesondere ein fotografisches Aufnahmematerial, mit einer NC-Schicht, das so gestaltet ist, daß Beschädigungen des Materials insbesondere beim Trocknen innerhalb des Verarbeitungsprozesses vermieden oder wenigstens vermindert werden.

Fotografische Aufnahmematerialien, z.B. Kleinbild- oder Rollfilme bestehen aus einer transparenten Unterlage, z.B. aus Cellulosetriacetat und einer Mehrzahl von auf einer Seite der Unterlage aufgetragenen Schichten, die im wesentlichen aus Gelatine bestehen, in der die fotografisch wichtigen Bausteine wie Silberhalogenidkörner, Farbkuppler und andere Substanzen eingebettet sind.

Diese Materialien zeigen im trockenen Zustand die Tendenz, sich so zu wölben, daß die Emulsionsseite, das heißt, die Seite der Unterlage, auf der die fotografisch wichtigen Gelatineschichten aufgetragen sind, innen liegt (Eᵢ-Zustand). Diese Wölbungstendenz ist beabsichtigt und wird bei der Herstellung des Materials durch die Zugkraft bewirkt, die die Gelatine beim Trocknen ausübt. Um diese Aufrolltendenz nicht zu stark werden zu lassen, werden häufig auf der Rückseite der Unterlage sogenannte NC-Schichten ("non-curling"-Schichten) aufgetragen, die der Wölbungstendenz entgegen wirken und in der Kamera bzw. im Printer (Kopiergerät) für eine ausreichende Planlage sorgen, damit beim Belichten und Kopieren Unschärfen vermieden werden.

Die NC-Schichten bestehen üblicherweise aus Gelatine. Es hat sich nun gezeigt, daß beim Verarbeiten solcher Materialien die NC-Schichten, die einen geringeren Gelatineauftrag haben als die Schichten der Vorderseite, schneller trocknen als die Schichten der Vorderseite, dadurch eine Zugkraft ausüben, die den Film so wölbt, daß die fotografisch wichtigen Gelatineschichten (= Emulsionsseite) sich zwischenzeitlich nach außen wölben (Eₐ-Zustand), wodurch es leicht zu Beschädigungen der Emulsionsschichten kommen kann, insbesondere im Trockenteil von Kompaktlabors, den sogenannten Minilabs, wenn der Film während der Trocknung über eine größere Entfernung (etwa 50 cm) nicht zwischen Rollenpaaren geführt wird. Im Extremfall kann das ohne zusätzliche Führung laufende Filmende schräg und noch stark gekrümmt in die Transportrollenpaare am Trocknerausgang einlaufen, wodurch es dann zu Knicken im Film kommt.

Die Kompaktlabors sind üblicherweise so angelegt, daß den Anfang eines zu verarbeitenden Films an einem perforierten Schleppband befestigt ist und mit diesem durch das Gerät transportiert wird. Das Ende des Films ist frei beweglich. Die Trocknung des Films wird meist mit etwa 50°C-warmer Luft durchgeführt.

Fig. 1 zeigt den idealisierten Verlauf einer Trocknungskurve, bei dem als Abszisse die Zeit T in Minuten und auf der Ordinate die Wölbung in mm angegeben ist (Höhe der Filmmitte über der aus den Filmrändern gebildeten Basis). Die Wölbung Eᵢ hat ein positives, die Wölbung Eₐ ein negatives Vorzeichen. Es werden folgende Werte abgelesen:
- Ao [mm]:: Anfangskrümmung
- To [min]:: Durchgang durch die Null-Linie (Umschlag der Krümmung Eᵢ nach Eₐ.
- EₐK [mm]:: Maximale Eₐ-Krümmung
- D₁ [min]:: Dauer der Krümmung 1 mm über EₐK
- D₄ [min]:: Dauer der Krümmung 4 mm über EₐK
- E₁₅ [mm]:: Krümmung nach 15 Minuten (Endpunkt)

Alle Werte wurden bei Trocknung mit 50°C warmer Luft bestimmt.

Aufgabe der Erfindung ist es, Eintritt und Stärke der während des Trocknens auftretende Eₐ-Krümmung wenigstens so zu verändern, daß an den Emulsionsschichten keine Beschädigungen mehr auftreten. Dabei darf es jedoch nicht zu einer Erhöhung der Eᵢ-Krümmung des Films vor oder nach Verarbeitung kommen, da dies sich negativ auf die Planlage in der Kamera bzw. im Printer auswirken würde.

Fotografische Aufzeichnungsmaterialien mit einer NL-Schicht, bestehend aus Gelatine und einem (Meth)acrylamid-Copolymerisat sind aus DE-A-1904527 bekannt.
Fotografische Aufzeichnungmaterialien mit einem hydrophilen Polymer gemäß Formel (I), welche z.B. als Ölbildner eingesetzt werden, sind aus EP-A-0358073 bekannt. Die Verwendung der Polymere führt zu einer verbesserten Maximaldichte.

Es wurde nun gefunden, daß sich die Aufgabe lösen läßt, indem man der NC-Schicht ein bestimmtes hydrophiles Polymer zusetzt und bestimmte Mengenverhältnisse bezüglich der Gelatine auf der Emulsionsseite zur Gelatine in der NC-Schicht zum erfindungsgemäßen Polymer einhält.

Gegenstand der Erfindung ist daher ein fotografisches Aufzeichnungsmaterial mit einem Träger, mindestens einer lichtempfindlichen, gelatinehaltigen Silberhalogenidemulsionsschicht auf der einen Seite des Trägers und einer gelatinehaltigen NC-Schicht auf der anderen Seite des Trägers, dadurch gekennzeichnet, daß die NC-Schicht wenigstens ein hydrophiles Polymer, das zu wenigstens 60 Gew.-% der Formel
entspricht, worin
- R₁: Alkylen, Arylen, Aralkylen oder Cycloalkylen,
- L: den Rest eines Polyesterdiols mit einem mittleren Molekulargewicht von 500 bis 20.000,
- m: 0 oder 1,
- n: 0 bis 30, vorzugsweise 0 bis 10 und

m + n ≧ 1 bedeuten,
in einer Menge von bis 0,9 bis 4 g/m² enthält, wobei das Gewichtsverhältnis von Gelatine auf der Emulsionsseite zu Gelatine in der NC-Schicht 2 bis 3 und das Gewichtsverhältnis Gelatine in der NC-Schicht zum hydrophilen Polymer 2 bis 5 betragen.

Vorzugsweise sollen die Polymer- und Gelatinemengen so aufeinander abgestimmt sein, daß das Verhältnis des Wasseraufnahmevermögens der Schichten auf der Emulsionsseite zum Wasseraufnahmevermögen der NC-Schicht (ΔWAM) 1 bis 1,5 beträgt.

Besonders bevorzugt macht das Polymer der Formel I wenigstens 90 Gew.-% der Menge des hydrophilen Polymers aus.

Vorzugsweise handelt es sich um ein farbfotografisches Silberhalogenidaufzeichnungsmaterial mit wenigstens einer rotempfindlichen Schicht, der wenigstens ein Blaugrünkuppler zugeordnet ist, wenigstens einer grünempfindlichen Schicht, der wenigstens ein Purpurkuppler zugeordnet ist und wenigstens einer blauempfindlichen Schicht, der wenigstens ein Gelbkuppler zugeordnet ist, wobei der Gesamtauftrag der Gelatine auf der lichtempfindlichen Seite des Trägers 12 bis 18 g/m² und in der NC-Schicht 4 bis 8 g/m² beträgt.

Es kann sich aber auch um ein Schwarz-Weiß-Silberhalogenidaufzeichnungsmaterial handeln, bei dem der Gelatinegesamtauftrag auf der lichtempfindlichen Seite des Trägers 8 bis 12 g/m² und in der NC-Schicht 3 bis 6 g/m² beträgt.

Die Polymere der Formel I haben Säurezahlen von 30 bis 340, vorzugsweise 50 bis 200 mg KOH/g.

Die Verbindungen der Formel I werden hergestellt, indem man Polyesterdiole der Formel II mit Carbonsäureanhydriden der Formel III oder entsprechenden Di- und Tetracarbonsäuren bei Temperaturen von 20 bis 200°C im Molverhältnis 1 : 1 bis 1 : 2 gegebenenfalls in inerten Lösungsmitteln umsetzt:

Vorzugsweise wird die Kondensationsreaktion lösungsmittelfrei durchgeführt, insbesondere bei Temperaturen von 50 bis 150°C.

Die Alkylgruppen haben insbesondere ein bis vier C-Atome.

Die Polyesterdiole II sind beispielsweise aus Ullmanns Enzyklopädie der technischen Chemie, 4. Auflage, Band 19, S. 305 ff bekannt. Sie werden durch Polykondensation eines oder mehrerer Diole mit einer oder mehreren Dicarbonsäuren und/oder einer oder mehreren Oxysäuren hergestellt. Vorzugsweise werden Diole und Dicarbonsäuren verwendet. Die Oxysäuren können als Lactone eingesetzt werden.

Beispiele für Diole sind Polyalkylenglykole, in denen die Alkylengruppe 2 bis 4 C-Atome besitzt, wie Diethylenglykol, Triethylenglykol, Polyethylenglykol (mittleres Molekulargewicht etwa 200 bis 1.000), 1,2-Propylenglykol, 1,3-Propylenglykol, Polypropylenglykol (mittleres Molekulargewicht etwa 170 bis 1.000), oder Diole der allgemeinen Formel

HO-R₂-OH

in der
- R₂: eine zweiwertige Kohlenwasserstoffgruppe ist, die 2 bis 13 C-Atome enthält,

wie geradkettige oder verzweigte Alkylengruppen oder Cycloalkylengruppen (wie Ethylen-, Propylen-, Butylen-, Isobutylen-, Pentylen-, Neopentylen-, Octylen-, Tridecylen- und Cyclohexylengruppen), und solche Gruppen, die substituiert sind mit einer oder mehreren Alkoxygruppen mit 1 bis 4 C-Atomen (wie Ethoxy- oder Propoxygruppen), Phenylgruppen, die substituiert sein können mit einer oder mehreren Alkoxygruppen, wie vorstehend beschrieben, wie Ethylenglykol, Propylenglykol, 1,4-Butandiol, Isobutylendiol, Dioxyaceton, 1,5-Pentandiol, Neopentylglykol, 1,6-Hexandiol, 1,7-Heptandiol, 1,8-Octandiol, 1,9-Nonandiol, 1,10-Decandiol, 1,11-Undecandiol, 1,12-Dodecandiol, 1,13-Tridecandiol, cis- und trons-Cyclohexan-1,4-diol, Bisphenol A, 1,4-Bis-(β-hydroxyethoxy)-benzol und 1,4-Bis-(β-hydroxyethoxy)-cyclohexan.

Bevorzugt sind Ethylenglykol, 1,2-Propandiol, 1,3-Butandiol, 1,4-Butandiol, 1,6-Hexandiol, Neopentylglykol, Diethylenglykol.

Spezielle Beispiele für geeignete Dicarbonsäuren sind Kohlensäure und Verbindungen der allgemeinen Formel

HOOC-(R₃)_{q}-COOH ,

in der
- R₃: eine zweiwertige Kohlenwasserstoffgruppe mit bis zu 12 C-Atomen ist,

zum Beispiel eine geradkettige oder verzweigte Alkylengruppe oder Cycloalkylengruppe (zum Beispiel eine Methylen-, Ethylen-, Propylen-, Pentylen-, Nonylen-, Dodecylen- oder 1,1,3-Trimethylcyclopentylengruppe), eine Gruppe der allgemeinen Formel
in der
- R₄ und R₅: jeweils eine geradkettige oder verzweigte Alkylengruppe mit bis zu 11 C-Atomen (zum Beispiel eine Methylen- oder Ethylengruppe), eine Alkenylengruppe (zum Beispiel eine -CH=CH-, Propenylen- oder 1-Butenylengruppe), eine Phenylengruppe, die substituiert sein kann mit einem oder mehreren Halogenatomen (zum Beispiel eine Phenylen- oder Tetrachlorphenylengruppe) oder eine Alkinylengruppe (zum Beispiel eine -C≡C- oder -C≡C-C-Gruppe) bedeuten, und
- q: den Wert 0 oder 1 hat,

wie Oxalsäure, Malonsäure, Bernsteinsäure, Glutarsäure, Dimethylmalonsäure, Adipinsäure, Pimelinsäure, Korksäure, α,α-Dimethylbernsteinsäure, Acetyläpfelsäure, Acetondicarbonsäure, Azelainsäure, Sebacinsäure, Nonandicarbonsäure, Decandicarbonsäure, Undecandicarbonsäure, Dodecandicarbonsäure, Fumarsäure, Maleinsäure, Itaconsäure, Phthalsäure, Isophthalsäure, Tetrachlorphthalsäure, Mesaconsäure, Isopimelinsäure, Acetylendicarbonsäure, Glutaconsäure.

Bevorzugte Dicarbonsäuren sind Bernsteinsäure, Adipinsäure, Phthalsäure, Sebacinsäure, Dodecandicarbonsäure.

Als Lacton einer Oxycarbonsäure kommt z.B. Caprolacton in Betracht.

Das mittlere Molekulargewicht, ermittelt aus der OH-Zahl nach der Endgruppenmethode, der Polyesterdiole der Formel (II) beträgt etwa 500 bis 20.000, vorzugsweise 800 bis 5.000. Das Molverhältnis von mehrwertigem Alkohol zu mehrbasischer Carbonsäure ist größer als 1. Beispiele für Polyesterdiole sind in Tabelle 1 aufgeführt.

Carbonsäureanhydride der Formel (III) sind beispielsweise

Andere geeignete hydrophile Polymere, die bis 40 Gew.-%, vorzugsweise bis zu 10 Gew.-%, des erfindungsgemäßen hydrophilen Polymers ausmachen können, sind sowohl natürlich vorkommende hochmolekulare Verbindungen wie Proteine, Proeinderivate, Cellulosederivate z.B. Celluloseester, Gelatinederivate z.B. acetylierte Gelatine, Phthaloylgelatine, Ureidogelatine, Polysaccharide z.B. Dextran, Gummi arabicum, Casein, Collagenderivate, Albumin wie in Research Disclosure Dezember 1989 Seite 1003-1004 beschrieben.

Weiterhin kann die NC-Schicht Weichmacherzusätze enthalten. Geeignete Weichmacher und ein- und mehrwertige Alkohole, Säureamide, Ester z.B. Phosphatester wie Tricresylphosphat, Phthalatester wie z.B. Dibutylphthalat, Polyacrylsäureester wie Polybutylacrylat, Polyethylacrylat, Polyurethanlatices mit anionischen, kationischen oder nichtionischen Gruppen wie in Research Disclosure 12/89 Seite 1006 aufgeführt.

Die NC-Schicht kann außerdem wäßrige Mikrogele enthalten. Wäßrige Mikrogele sind wasserquellbare Teilchen mit einem mittleren Teilchendurchmesser von unter 1 »m. Beispiele für Mikrogele sind vernetzte Polystyrolsulfonsäuresalze, vernetzte Poly-(meth-)acrylsäuresalze, vernetzte Poly(meth-)acrylamide, vernetzte Polymere mit quartären Ammoniumgruppen.

Die erfindungsgemäße NC-Schicht kann ein- oder mehrschichtig, beispielsweise zwei- oder dreischichtig aufgebaut sein. Bei mehrschichtigem Aufbau ist unter "NC-Schicht" immer das NC-Schichtpaket zu verstehen.

### Beispiel 1 (Vergleich)

Eine beidseitig mit einer Haftschicht versehene Cellulosetriacetat-Unterlage von 95 »m Stärke wird vorderseitig mit einem lichtempfindlichen, 3-farbigen Coloraufbau beschichtet, Trockenschichtdicke 21,5 »m; Gelatineauftrag 16,9 g/m².

Auf die Rückseite wird eine NC-Schicht folgender Zusammensetzung gegossen:
1. Eine Schicht aus:
   0,9 g/m² Gelatine
   0,01 g/m² Triacrylformal
   0,005 g/m² Netzmittel
   (pH der Gießlösung 6,3)
2. Darauf eine Schicht aus:
   5,1 g/m² Gelatine
   0,06 g/m² Triacrylfomal
   0,01 g/m² Netzmittel
   (pH der Gießlösung 6,3)
3. Darüber eine Deckschicht aus
   0,2 g/m² Gelatine
   0,76 g/m² Polymer 2
   0,001 g/m² Triacrylformal
   0,011 g/m² Netzmittel (Manoxol)
   0,076 g/m² Natriumbicarbonat
   0,072 g/m² Natriumhydroxid

Gesamtgelatineauftrag der NC-Schicht: 6,2 g/m².

Die Trockenschichtdicke der NC-Schicht beträgt 5,4 »m. Die Schicht wird mittels Dreifachkaskade in einem Durchgang aufgebracht. Die Trocknungseigenschaften dieses Rollfilms sind in Tabelle 2 dargestellt.

Aus dem beschichteten Material (60 cm Breite) werden 35 mm breite Filmstreifen geschnitten. Diese werden belichtet, entwickelt, gebleicht, fixiert, gewässert und getrocknet.

Bei der Verarbeitung kommt es im Trockner (z.B. Trockner des Noritzu Minilab (Typ QSF-B50L-3)) zu Kratzern in der Emulsionsschicht und zu seitlichen Knicken.

Um die Ursachen festzustellen, wurde der Film nach der Naßverarbeitung und dem Abstreifen des anhaftenden Wassers in einem üblichen Trockenschrank mit Heißluftgebläse bei 50°C hängend getrocknet. Das Filmende (80 cm Gesamtlänge) ist mit einer Klammer von ca. 20 g Gewicht beschwert.

In Abständen von anfangs einer Minute, während der Wölbungsphase alle 20 Sek., danach wieder jede Minute, wird die Wölbung des Films gemessen. Die Werte (Wölbung gegen Zeit) werden gegeneinander aufgetragen und zu einer Kurve verbunden. Aus der Kurve werden die bei Fig. 1 definierten Werte Aₒ, Tₒ, EₐK, D₁, D₄ und E₁₅ abgelesen.

Aus den Versuchen zeigt sich, daß unbeschädigte Filme, die beim Kopieren eine gute Planlage einnehmen, nach der Trocknung im Noritzu-Minilab nur dann erhalten werden, wenn Tₒ ≧ 2,2, D₁ ≦ 1,5, E₁₅ 4,0 - 7,0 und EₐK <10 sind.

Die Werte von Beispiel 1 sind der nachfolgenden Tabelle 2 zu entnehmen.

### Beispiele 2-4 (Vergleich)

Erhöht man nur den Gelatineautrag der NC-Schicht, so werden zwar Tₒ und EₐK in der gewünschten Weise verändert, jedoch liegt jetzt der Film vor und nach der Entwicklung zu stark Eₐ. Dadurch kommt es im Kopiergerät nicht zur erforderlichen Planlage bei Raumklima.

Gelatinemengen und Ergebnisse sind in Tabelle 2 dargestellt.

### Beispiele 5-7 (erfindungsgemäß)

Auf eine 95 »m dicke, beidseitig mit einer Haftschicht versehenen Triacetatunterlage bringt man vorderseitig den gleichen lichtempfindlichen Dreifarbenaufbau des Beispiels 1 und auf die Rückseite unterschiedliche NC-Schichten auf, in denen man zusätzlich zur Gelatine in der Teilschicht 2 verschiedene Polymere oder Mischungen von Polymeren zusetzt.

Die Mengen der Polymere und der Gelatine sowie die Ergebnisse sind in Tabelle 3 dargestellt.

Kratzer auf der Emulsionsseite und Knicke werden beim Durchlauf durch den in Beispiel 1 genannten Trockner nicht beobachtet.

Polymer 1 ist ein Umsetzungsprodukt eines Polyesterdiols aus Adipinsäure und Neopentylglykol mit Benzol-1,2,4,5-tetracarbonsäure, Säurezahl 73.

Polymer 2 is ein Polymer der Formel:

Polymer 3 ist ein Polyesterurethan aus einem Polyesterdiol, Hexamethylendiisocyanat und Diaminocapronsäure, wobei das Polyesterdiol aus Adipinsäure und Neipentylglykol hergestellt wurde (MG: 80 000).

### Beispiel 8

Ein zusätzlicher Vorteil der erfindungsgemäßen NC-Schicht ist die Verringerung der Planlageamphitude, d.h. die feuchtigkeitsabhängige Krümmung des Films wird kleiner. Wie die Tabelle 4 zeigt, ist die Planlagedifferenz im besonders praxisrelevanten Feuchtigkeitsbereich von 50 - 20% beim Ausgangsfilm gemäß Beispiel 1 deutlich größer, als die der Vergleichsfilme mit NC-Schichten, die das erfindungsgemäße Polymer 1 allein oder in Abmischung mit einem Zusatzpolymer enthalten.

## Patentansprüche

1. Fotografisches Aufzeichnungsmaterial mit einem Träger, mindestens einer lichtempfindlichen, gelatinehaltigen Silberhalogenidemulsionsschicht auf der einen Seite des Trägers und einer gelatinehaltigen NC-Schicht auf der anderen Seite des Trägers, dadurch gekennzeichnet, daß die NC-Schicht wenigstens ein hydrophiles Polymer, das zu wenigstens 60 Gew.-% der Formel entspricht, worin
R₁ Alkylen, Arylen, Aralkylen oder Cycloalkylen,
L den Rest eines Polyesterdiols mit einem mittleren Molekulargewicht von 500 bis 20.000,
m 0 oder 1,
n 0 bis 30, vorzugsweise 0 bis 10 und
m + n ≧ 1 bedeuten,
entspricht, in einer Menge von bis 0,9 bis 4 g/m² enthält,
wobei das Gewichtsverhältnis von Gelatine auf der Emulsionsseite zu Gelatine in der NC-Schicht 2 bis 3 und das Gewichtsverhältnis Gelatine in der NC-Schicht zum hydrophilen Polymer 2 bis 5 betragen.

2. Fotografisches Aufzeichnungsmaterial nach Anspruch 1, dadurch gekennzeichnet, daß das Verhältnis des Wasseraufnahmevermögens der Schichten auf der Emulsionsseite zum Wasseraufnahmevermögen der NC-Schicht (Δ WAM) 1 bis 1,5 beträgt.

3. Fotografisches Aufzeichnungsmaterial nach Anspruch 1, dadurch gekennzeichnet, daß es sich um ein farbfotografisches Silberhalogenidaufzeichnungsmaterial mit wenigstens einer rotempfindlichen Schicht, der wenigstens ein Blaugrünkuppler zugeordnet ist, wenigstens einer grünempfindlichen Schicht, der wenigstens ein Purpurkuppler zugeordnet ist und wenigstens einer blauempfindlichen Schicht, der wenigstens ein Gelbkuppler zugeordnet ist, handelt, wobei der Gesamtauftrag der Gelatine auf der lichtempfindlichen Seite des Trägers 12 bis 18 g/m² und in der NC-Schicht 4 bis 8 g/m² beträgt.

## Claims

1. A photographic recording material comprising a support, at least one photosensitive, gelatine-containing silver halide emulsion layer on one side of the support and a gelatine-containing NC layer on the other side of the support, characterized in that the NC layer contains at least one hydrophilic polymer of which at least 60% by weight corresponds to the following formula in which
R₁ represents alkylene, arylene, aralkylene or cycloalkylene,
L is the residue of a polyester diol having an average molecular weight of 500 to 20,000,
m = 0 or 1,
n = 0 to 30 and preferably 0 to 10 and
m + n ≧ 1,
in a quantity of 0.9 to 4 g/m², the ratio by weight of gelatine on the emulsion side to gelatine in the NC layer being 2 to 3:1 and the ratio by weight of gelatine in the NC layer to the hydrophilic polymer being 2 to 5:1.

2. A photographic recording material as claimed in claim 1, characterized in that the ratio of the water absorption capacity of the layers on the emulsion side to the water absorption capacity of the NC layer (Δ WAC) is 1 to 1.5:1.

3. A photographic recording material as claimed in claim 1, characterized in that it is a colour photographic silver halide recording material comprising at least one red-sensitive layer with which at least one cyan coupler is associated, at least one green-sensitive layer with which at least one magenta coupler is associated and at least blue-sensitive layer with which at least one yellow coupler is associated, the total amount of gelatine on the photosensitive side of the support being from 12 to 18 g/m² and, in the NC layer, from 4 to 8 g/m².

## Revendications

1. Matériau d'enregistrement photographique ayant un support, au moins une couche d'émulsion d'halogénure d'argent sensible à la lumière contenant de la gélatine sur une face du support et une couche NC contenant de la gélatine sur l'autre face du support, caractérisé en ce que la couche NC contient au moins un polymère hydrophile qui correspond pour au moins 60 % en poids à la formule : dans laquelle
R₁ représente un groupe alkylène, arylène, araikylène ou cycloalkylène,
L représente le reste d'un polyesterdiol d'un poids moléculaire moyen de 500 à 20 000
m est égal à 0 ou 1
n est un nombre de 0 à 30 et
m+n≧1
en quantité de 0,9 à 4g/m², le rapport pondéral de la gélatine sur la face d'émulsion à la gélatine dans la couche NC étant de 2 à 3 et le rapport pondéral de la gélatine dans la couche NC au polymère hydrophile étant de 2 à 5.

2. Matériau d'enregistrement photographique selon la revendication 1, caractérisé en ce que le rapport de la capacité d'absorption de l'eau des couches sur la face d'émulsion à la capacité d'absorption de l'eau de la couche NC (ΔWAM) est de 1 à 1,5.

3. Matériau d'enregistrement photographique selon la revendication 1, caractérisé en ce qu'il s'agit d'un matériau d'enregistrement photographique couleur à l'halogénure d'argent ayant au moins une couche sensible au rouge à laquelle est associé un coupleur pour cyan, au moins une couche sensible au vert à laquelle est associé un coupleur pour magenta et au moins une couche sensible au bleu à laquelle est associé un coupleur pour jaune, la quantité totale de gélatine étant de 12 à 18 g/m² sur la face du support sensible à la lumière et de 4 à 8 g/m² dans la couche NC.
